# FASCICULE DE BREVET EUROPEEN

(11) **EP 3 469 053 B1**
(45) Date de publication et mention de la délivrance du brevet: **25.05.2022**
(21) Numéro de dépôt: 17812816.1
(22) Date de dépôt: 09.06.2017
(51) Int. Cl.: C11D 3/37

(54) **COMPOSITION DÉTERGENTE POLYMÉRIQUE SANS PHOSPHATE**
PHOSPHATFREIE POLYMERREINIGUNGSZUSAMMENSETZUNG
PHOSPHATE-FREE POLYMER DETERGENT COMPOSITION

(30) Priorité: 13.06.2016 FR 1655433
(43) Date de publication de la demande: 17.04.2019
(73) Titulaire: Coatex, 69730 Genay (FR)
(72) Inventeur: KENSICHER, Yves, 69620 Theize (FR)
(74) Mandataire: Balmefrezol, Ludovic Francis Pierre
(86) Numéro de dépôt international: PCT/FR2017/051457
(87) Numéro de publication internationale: WO 2017/216452

(56) Documents cités:
- US-A- 4 797 223
- US-A1- 2001 036 912
- US-A1- 2012 165 242
- US-A1- 2014 178 325

## Description

L'invention concerne le domaine des compositions détergentes, en particulier des compositions détergentes pour le lavage automatique, notamment pour le lavage automatique de la vaisselle. Ainsi, l'invention fournit une composition détergente sans phosphate comprenant au moins un composé tensioactif non-ionique non-sulfoné et un copolymère hydrosoluble non-sulfoné préparé notamment par réaction de polymérisation d'acide acrylique ou méthacrylique, d'un ester d'un acide acrylique ou méthacrylique, acide itaconique ou acide maléique et d'un composé de formule (I) :

L'invention concerne également l'utilisation de ce copolymère hydrosoluble non-sulfoné comme agent antitartre ou agent antigoutte, ainsi qu'un procédé de nettoyage.

Le document EP 324568 décrit une composition détergente comprenant un polymère hydrosoluble. Le document EP 995791 décrit également un polymère pour une composition détergente. Le document EP 2468843 décrit une composition détergente comprenant un copolymère HASE. Le document EP 2935358 décrit un copolymère HASE épaississant utile comme agent anti-sédimentation pour des compositions de peinture. Les compositions détergentes de l'état de la technique présentent un certain nombre de problèmes. En particulier, la présence de phosphates au sein de compositions détergentes conduit à des problèmes environnementaux.

Il existe des compositions pour le lavage automatique de la vaisselle qui sont sans phosphate. On connaît notamment de telles compositions comprenant néanmoins des copolymères hydrosolubles préparés à partir de monomères phosphatés. Ainsi, la présence de résidus phosphatés au sein de ces copolymères peut s'avérer problématique.

Outre la présence de tels résidus phosphatés au sein de copolymères employés dans des compositions détergentes connues, ces compositions détergentes ne permettent pas toujours d'améliorations significatives des performances lors du lavage et notamment lors du lavage de la vaisselle. Ainsi, de telles compositions détergentes ne permettent pas toujours d'éviter la formation de tartre ou de traces d'eau sur la vaisselle, en particulier lors du lavage automatique de la vaisselle. De tels problèmes sont particulièrement à éviter lors du lavage de verres ou de pièces de vaisselle en verre.

En effet, la formation de dépôts de tartre et l'apparition de traces d'eau sur la vaisselle conduisent à des problèmes esthétiques mais peuvent également conduire à d'autres problèmes lors de l'utilisation ultérieure de la vaisselle.

On connaît des compositions détergentes sans phosphate ou peu concentrées en phosphates qui comprennent des copolymères à résidus sulfonés. De telles compositions détergentes ne permettent pas d'apporter des performances totalement satisfaisantes par rapport à des compositions détergentes phosphatées. En particulier, de telles compositions détergentes dites sans phosphate et comprenant des copolymères à résidus sulfonés présentes des défauts lors du lavage de la vaisselle tant pour ce qui concerne l'efficacité du lavage que pour la capacité à éviter les traces de tartre ou les traces de gouttes.

Ainsi, les substances généralement utilisées en substitution des phosphates au sein de compositions détergentes ne donnent pas de résultat acceptable ou satisfaisant.

Par ailleurs, les matières insolubles ou faiblement solubles conduisant à la formation de dépôts de tartre sur la vaisselle, notamment les carbonates ou les silicates de magnésium ou de calcium, conduisent également à des problèmes lors du lavage du linge.

Il existe donc un besoin de disposer d'une composition détergente polymérique sans phosphate possédant des propriétés améliorées. En particulier, il existe un besoin de disposer d'une composition détergente sans phosphate permettant de lutter contre les dépôts de tarte et possédant une bonne efficacité filmogène ou de réduction ou d'élimination des traces de gouttes lors du lavage automatique de la vaisselle. L'invention permet d'apporter une solution à tout ou partie des problèmes rencontrés avec les compositions détergentes polymériques sans phosphate de l'état de la technique. Notamment, l'invention permet de lutter contre la nucléation et contre la croissance cristalline conduisant à la formation de tartre.

Ainsi, l'invention fournit une composition détergente sans phosphate comprenant :
- au moins un copolymère hydrosoluble non-sulfoné préparé par réaction de polymérisation :
   a) de 55 à 93 % molaire d'au moins un acide choisi parmi acide acrylique, acide méthacrylique, leurs mélanges et leurs sels,
   b) de 2 à 25 % molaire d'au moins un ester d'un composé dérivé d'un acide choisi parmi acide acrylique, acide méthacrylique, acide itaconique et acide maléique et
   c) de 5 à 20 % molaire d'au moins un composé de formule (I) : dans laquelle :
      - R¹ et R², identiques ou différents, représentent indépendamment H ou CH₃,
      - L¹ représente indépendamment un groupement choisi parmi C(O), CH₂, CH₂-CH₂ et O-CH₂-CH₂-CH₂-CH₂,
      - L² représente indépendamment un groupement choisi parmi (CH₂-CH₂O)ₓ, (CH₂CH(CH₃)O)_{y}, (CH(CH₃)CH₂O)_{z} et leurs combinaisons et
      - x, y et z, identiques ou différents, représentent indépendamment un nombre entier ou décimal compris entre 0 et 150, x est non-nul et strictement supérieur à y+z et la somme x+y+z est comprise entre 10 et 150 et
- au moins un composé tensioactif non-ionique non-sulfoné.

L'invention fournit également une composition détergente sans phosphate comprenant :
- au moins un copolymère hydrosoluble non-sulfoné préparé par réaction de polymérisation :
   a) de 55 à 93 % en poids d'au moins un acide choisi parmi acide acrylique, acide méthacrylique, leurs mélanges et leurs sels,
   b) de 2 à 25 % en poids d'au moins un ester d'un composé dérivé d'un acide choisi parmi acide acrylique, acide méthacrylique, acide itaconique et acide maléique et
   c) de 5 à 20 % en poids d'au moins un composé de formule (I) : dans laquelle :
      - R¹ et R², identiques ou différents, représentent indépendamment H ou CH₃,
      - L¹ représente indépendamment un groupement choisi parmi C(O), CH₂, CH₂-CH₂ et O-CH₂-CH₂-CH₂-CH₂,
      - L² représente indépendamment un groupement choisi parmi (CH₂-CH₂O)ₓ, (CH₂CH(CH₃)O)_{y}, (CH(CH₃)CH₂O)_{z} et leurs combinaisons et
      - x, y et z, identiques ou différents, représentent indépendamment un nombre entier ou décimal compris entre 0 et 150, x est non-nul et strictement supérieur à y+z et la somme x+y+z est comprise entre 10 et 150 et
- au moins un composé tensioactif non-ionique non-sulfoné.

Ainsi et de manière particulièrement avantageuse pour la composition selon l'invention, les monomères (a), (b) et (c) mis en œuvre lors de la préparation du copolymère et le composé tensioactif sont des composés non-sulfonés.

Le copolymère hydrosoluble non-sulfoné mis en œuvre selon l'invention résulte de la mise en œuvre d'au moins trois types de monomères, les monomères (a), (b) et (c) qui sont différents les uns des autres.

Il s'agit d'un copolymère différent d'un copolymère HASE. Le copolymère mis en œuvre selon l'invention est hydrosoluble, notamment en milieu acide.

Ce copolymère hydrosoluble non-sulfoné peut également être caractérisé par sa masse moléculaire en poids (M_{W}). De manière préférée, il possède une masse moléculaire en poids allant de 2 000 g/mol à 100 000 g/mol ou de 5 000 g/mol à 50 000 g/mol ou encore de 7 000 g/mol à 20 000 g/mol. De tels copolymères de M_{w} de 8 000 g/mol, 9 000 g/mol, 10 000 g/mol, 11 000 g/mol ou 12 000 g/mol sont particulièrement préférés. Selon l'invention, le poids moléculaire des copolymères est déterminé par Chromatographie d'Exclusion Stérique (CES) ou en anglais « Gel Permeation Chromatography » (GPC). Cette technique met en œuvre un appareil de chromatographie liquide de marque Waters doté d'un détecteur. Ce détecteur est un détecteur de concentration réfractométrique de marque Waters. Cet appareillage de chromatographie liquide est doté d'une colonne d'exclusion stérique afin de séparer les différents poids moléculaires des copolymères étudiés. La phase liquide d'élution est une phase aqueuse ajustée à pH 9,00 au moyen de soude 1 N contenant 0,05 M de NaHCO₃, 0,1 M de NaNO₃, 0,02 M de triéthanolamine et 0,03 % de NaN₃.

Selon une première étape, on dilue à 0,9 % sec la solution de copolymère dans le solvant de solubilisation de la CES, qui correspond à la phase liquide d'élution de la CES à laquelle est ajoutée 0,04 % de diméthylformamide qui joue le rôle de marqueur de débit ou étalon interne. Puis, on filtre à 0,2 µm. 100 µL sont ensuite injectés dans l'appareil de chromatographie (éluant : une phase aqueuse ajustée à pH 9,00 par de la soude 1N contenant 0,05 M de NaHCO₃, 0,1 M de NaNO₃, 0,02 M de triétanolamine et 0,03 % de NaN₃).

L'appareil de chromatographie liquide contient une pompe isocratique (Waters 515) dont le débit est réglé à 0,8 mL/min. L'appareil de chromatographie comprend également un four qui lui-même comprend en série le système de colonnes suivant : une précolonne de type Guard Column Ulrahydrogel Waters de 6 cm de longueur et 40 mm de diamètre intérieur et une colonne linéaire de type Ulrahydrogel Waters de 30 cm de longueur et 7,8 mm de diamètre intérieur. Le système de détection se compose d'un détecteur réfractométrique de type RI Waters 410. Le four est porté à la température de 60°C et le réfractomètre est porté à la température de 45°C.

L'appareil de chromatographie est étalonné au moyen d'étalons de polyacrylate de sodium en poudre de différentes masses moléculaires certifiées par le fournisseur : Polymer Standard Service ou American Polymers Standards Corporation.

De manière préférée pour l'invention, l'acide (a) est l'acide acrylique ou un sel de l'acide acrylique. De manière également préférée pour l'invention, le copolymère est préparé par réaction de 55 à 90 % molaire, de préférence de 60 à 85 % molaire, plus préférentiellement de 65 à 80 % molaire d'acide (a), en particulier d'acide acrylique ou d'un sel de l'acide acrylique.

De manière préférée pour l'invention, l'acide (a) est l'acide acrylique ou un sel de l'acide acrylique. De manière également préférée pour l'invention, le copolymère est préparé par réaction de 55 à 90 % en poids, de préférence de 60 à 85 % en poids, plus préférentiellement de 65 à 80 % en poids d'acide (a), en particulier d'acide acrylique ou d'un sel de l'acide acrylique.

Selon l'invention, l'ester (b) peut être un ester anionique ou un ester non-ionique. Selon l'invention, l'ester (b) peut également être un ester hydrophile ou un ester hydrophobe, de préférence il s'agit d'un ester hydrophobe. Également de manière préférée, l'ester (b) est un ester de l'acide acrylique, de préférence l'acrylate de méthyle, l'acrylate d'éthyle, l'acrylate de butyle, l'acrylate d'hydroxypropyle, l'acrylate d'éthylèneglycol, l'acrylate de propylèneglycol, plus préférentiellement l'acrylate d'éthyle ; ou un ester de l'acide méthacrylique, de préférence le méthacrylate de méthyle, le méthacrylate d'éthyle, le méthacrylate de butyle, le méthacrylate d'hydroxypropyle, le méthacrylate d'éthylèneglycol, le méthacrylate de propylèneglycol. De manière également préférée pour l'invention, le copolymère est préparé par réaction de 5 à 20 % molaire, de préférence de 7 à 15 % molaire d'ester (b), en particulier l'acrylate de méthyle, l'acrylate d'éthyle, l'acrylate d'hydroxypropyle ou l'acrylate de butyle, de préférence l'acrylate d'éthyle ou l'acrylate d'hydroxypropyle. De manière également préférée pour l'invention, le copolymère est préparé par réaction de 5 à 20 % en poids, de préférence de 7 à 15 % en poids d'ester (b), en particulier l'acrylate de méthyle, l'acrylate d'éthyle, l'acrylate d'hydroxypropyle ou l'acrylate de butyle, de préférence l'acrylate d'éthyle ou l'acrylate d'hydroxypropyle.

Selon l'invention, un composé (c) de formule (I) préféré pour la préparation du copolymère hydrosoluble non-sulfoné est un composé pour lequel :
- R¹ et R² représentent H ou CH₃ ou
- L¹ représente un groupement choisi parmi C(O) et CH₂ ou
- L² représente un groupement combinant (CH₂-CH₂O)ₓ et (CH₂CH(CH₃)O)_{y} ou (CH(CH₃)CH₂O)_{z} ou
- x représente un nombre entier ou décimal compris entre 10 et 140 ou
- y+z représente un nombre entier ou décimal compris entre 10 et 140 ou
- x est strictement supérieur à y+z et la somme x+y+z est comprise entre 10 et 150.

Selon l'invention, un composé (c) de formule (I) plus préféré est un composé pour lequel R¹ et R² représentent H, L¹ représente un groupement choisi parmi C(O) et CH₂, L² représente un groupement combinant (CH₂-CH₂O)ₓ et (CH₂CH(CH₃)O)_{y} ou (CH(CH₃)CH₂O)_{z}, x représente un nombre entier ou décimal compris entre 10 et 140, y+z représente un nombre entier ou décimal compris entre 10 et 140 et x est strictement supérieur à y+z et la somme x+y+z est comprise entre 10 et 150.

Selon l'invention, un composé (c) de formule (I) plus préféré est un composé pour lequel R¹ représente CH₃, R² représente H, L¹ représente un groupement C(O), L² représente un groupement combinant (CH₂-CH₂O)ₓ et (CH₂CH(CH₃)O)_{y} ou (CH(CH₃)CH₂O)_{z}, x représente un nombre entier ou décimal compris entre 10 et 140, y+z représente un nombre entier ou décimal compris entre 10 et 140 et x est strictement supérieur à y+z et la somme x+y+z est comprise entre 10 et 150.

Selon l'invention, un composé (c) de formule (I) également plus préféré est un composé pour lequel R¹ représente CH₃, R² représente CH₃, L¹ représente un groupement C(O), L² représente un groupement combinant (CH₂-CH₂O)ₓ et (CH₂CH(CH₃)O)_{y} ou (CH(CH₃)CH₂O)_{z}, x représente un nombre entier ou décimal compris entre 10 et 140, y+z représente un nombre entier ou décimal compris entre 10 et 140 et x est strictement supérieur à y+z et la somme x+y+z est comprise entre 10 et 150.

Selon l'invention, un composé (c) de formule (I) également plus préféré est un composé pour lequel R¹ et R² représentent H, L¹ représente C(O), L² représente (CH₂CH₂O)ₓ et x représente 1.

Selon l'invention, un composé (c) de formule (I) également plus préféré est un composé pour lequel R¹ et R² représentent H, L¹ représente C(O), L² représente (CH₂CH(CH₃)O)_{y} ou (CH(CH₃)CH₂O)_{z} et y+z représente 1.

Selon l'invention, un composé (c) de formule (I) également plus préféré est un composé pour lequel R¹ représente CH₃, R² représente H, L¹ représente C(O), L² représente un groupement (CH₂-CH₂O)ₓ et x représente 1.

Selon l'invention, un composé (c) de formule (I) également plus préféré est un composé pour lequel R¹ représente CH₃, R² représente H, L¹ représente C(O), L² représente un groupement (CH₂CH(CH₃)O)_{y} ou (CH(CH₃)CH₂O)_{z} et y+z représente 1.

Selon l'invention, un composé (c) de formule (I) également plus préféré est un composé pour lequel R¹ représente CH₃, R² représente H, L¹ représente CH₂, L² représente un groupement combinant (CH₂-CH₂O)ₓ et (CH₂CH(CH₃)O)_{y} ou (CH(CH₃)CH₂O)_{z}, x représente un nombre entier ou décimal compris entre 10 et 140, y+z représente un nombre entier ou décimal compris entre 10 et 140 et x est strictement supérieur à y+z et la somme x+y+z est comprise entre 10 et 150.

Selon l'invention, un composé (c) de formule (I) également plus préféré est un composé pour lequel R¹ représente CH₃, R² représente H, L¹ représente CH₂, L² représente (CH₂-CH₂O)ₓ, x représente un nombre entier ou décimal compris entre 10 et 140.

Selon l'invention, un composé (c) de formule (I) également plus préféré est un composé pour lequel R¹ et R² représentent H, L¹ représente O-CH₂-CH₂-CH₂-CH₂, L² représente (CH₂-CH₂O)ₓ, x représente un nombre entier ou décimal compris entre 10 et 140.

De manière particulièrement préféré, le composé (c) de formule (I) est un composé pour lequel :
- x représente un nombre entier ou décimal compris entre 15 et 140,
- y+z représente un nombre entier ou décimal compris entre 10 et 135 et
- x est strictement supérieur à y+z et la somme x+y+z est comprise entre 10 et 150.

De manière plus préférée, le composé (c) est un composé de formule (I) pour lequel x représente un nombre entier ou décimal compris entre 15 et 80 et y+z représente un nombre entier ou décimal compris entre 10 et 65, de préférence un composé de formule (I) pour lequel x représente un nombre entier ou décimal compris entre 30 et 65 et y+z représente un nombre entier ou décimal compris entre 15 et 40, notamment un composé de formule (I) pour lequel x représente un nombre entier ou décimal compris entre 40 et 60 et y+z représente un nombre entier ou décimal compris entre 20 et 30, par exemple un composé de formule (I) pour lequel x représente 50 et y représente 25.

De manière particulièrement préférée, le copolymère est préparé par réaction de 7 à 18 % molaire, de préférence de 7 à 15 % molaire, de composé (c) de formule (I). De manière également particulièrement préférée, le copolymère est préparé par réaction de 7 à 18 % en poids, de préférence de 7 à 15 % en poids, de composé (c) de formule (I).

Outre les monomères (a), (b) et (c), le copolymère hydrosoluble non-sulfoné mis en œuvre selon l'invention peut également être préparé par réaction de polymérisation mettant également en œuvre un monomère (d).

De manière préférée selon l'invention, le monomère (d) est choisi parmi acide maléique, acide itaconique, acide crotonique, leurs mélanges et leurs sels. De manière également préférée, le monomère (d) est mis en œuvre en une quantité en poids allant de 1/20 à 1/3, par rapport à la quantité de monomère (a).

Le copolymère préparé selon l'invention est donc obtenu par une réaction de polymérisation. Cette réaction peut être une réaction de polymérisation radicalaire, par exemple une réaction de polymérisation en émulsion, en dispersion ou en solution. La polymérisation peut être conduite dans l'eau ou dans un solvant, en présence d'au moins un composé initiateur. Comme exemples de composés initiateurs, on connaît les sels de persulfate, notamment le persulfate d'ammonium, le persulfate de sodium, le persulfate de potassium.

Selon l'invention, les quantités de copolymère hydrosoluble non-sulfoné et de composé tensioactif non-ionique non-sulfoné peuvent varier de manière assez large. De manière préférée, la composition détergente selon l'invention comprend de 1 à 15 % en poids, de préférence de 2 à 10 % en poids, de copolymère hydrosoluble non-sulfoné. Plus préférentiellement, elle comprend de 4 à 8 % en poids, par exemple 6 % en poids, de copolymère hydrosoluble non-sulfoné.

Selon l'invention, les quantités de monomères, en particulier les quantités de monomères (a), (b) et (c), mises en œuvre sont exprimées en pourcentage molaire ou en poids par rapport à la quantité totale de monomères utilisés lors de la préparation du copolymère hydrosoluble non-sulfoné.

Outre le copolymère hydrosoluble non-sulfoné particulier, la composition détergente selon l'invention comprend également au moins un composé tensioactif non-ionique qui est non-sulfoné. De préférence, le composé tensioactif non-ionique comprend des chaines éthoxylées ou des chaînes propoxylées ou bien il combine des chaines éthoxylées et des chaînes propoxylées. De manière plus préférée, il s'agit d'un copolymère séquencé comprenant des chaines éthoxylées et des chaînes propoxylées.

De manière préférée, le composé tensioactif non-ionique présent au sein de la composition détergente selon l'invention est un copolymère séquencé qui est non-ionique et non-moussant. Ce composé tensioactif est non-sulfoné.

Comme exemples de composés tensioactifs non-ioniques non-sulfonés, on peut citer éthoxylates d'alcools synthétiques, éthoxylates d'alcools d'origine naturelle, éthoxylates de tributyl phénol, éthoxylates de nonyl phénol, polymères séquencés d'oxyde d'éthylène et d'oxyde de propylène, produits d'addition d'alcools éthoxylés-propoxylés, éthoxylates d'acides gras, éthoxylates d'amines grasses, éthoxylates d'huile de ricin, éthoxylates de tristyryl phénol, polyglycosides d'alkyls. Un groupe préféré de composés tensioactifs non-ioniques non-sulfonés comprend polymères séquencés d'oxyde d'éthylène et d'oxyde de propylène comprenant 10 % d'oxyde d'éthylène, produits d'addition d'alcools gras éthoxylés-propoxylés en C₁₀-C₁₂, produits d'addition d'alcools gras éthoxylés-propoxylés en C₁₂-C₁₄, produits d'addition d'oxo-alcools éthoxylés-propoxylés en C₁₂-C₁₅, produits d'addition d'oxo-alcools éthoxylés-propoxylés en C₁₂-C₁₈, éthoxylates d'alcools gras en C₁₂-C₁₄ comprenant 10 groupements oxyde d'éthylène et à fonction butyl terminale, éthoxylates d'alcools gras en C₁₂-C₁₈ comprenant 5 groupements oxyde d'éthylène et à fonction butyl terminale, éthoxylates d'alcools gras en C₁₂-C₁₈ comprenant 10 groupements oxyde d'éthylène et à fonction butyl terminale, éthoxylates d'oxo-alcools en C₁₂-C₁₅ comprenant 8 groupements oxyde d'éthylène, éthoxylates d'oxo-alcools en C₁₂-C₁₅ comprenant 8 groupements oxyde d'éthylène, éthoxylates d'oxo-alcools en C₁₂-C₁₅ comprenant 10 groupements oxyde d'éthylène, poly(C₆-hexyl-glycosides), poly(C₈-alkyl-glucosides).

De manière préférée, la composition détergente selon l'invention comprend de 0,3 à 30 % en poids de composé tensioactif non-ionique, plus de préférentiellement de 0,5 à 20 % en poids ou de 1 à 8 % en poids.

Selon l'invention, la composition détergente peut également comprendre au moins un adjuvant de détergence (*builder* en anglais) ou une ou plusieurs substances choisis parmi :
- au moins une charge, notamment une charge solide, par exemple une charge zéolitique,
- un agent blanchissant ou décolorant,
- un agent catalyseur ou activateur de blanchiment,
- une enzyme,
- un agent limitant la corrosion du verre,
- un parfum et
- un agent de désintégration pour les tablettes.

Généralement, un adjuvant de détergence combine plusieurs propriétés telles qu'éliminer ou chélater les ions Ca²⁺ et Mg²⁺ présents dans l'eau de lavage et sur les articles à laver, rendre basique le milieu, améliorer la performance des composés tensioactifs, désorber les salissures et les maintenir dans le milieu de nettoyage. De manière préférée selon l'invention, la composition détergente comprend au moins un adjuvant de détergence non-phosphaté, organique ou minéral. Plus préférentiellement, il est choisi parmi sel sodique de l'acide nitriloacétique (NTA), aluminosilicates de sodium ou zéolithe A, carbonates tels que carbonates de sodium, citrates tels que citrates de sodium, notamment tricitrate de sodium, silicates tels que silicates de sodium, acide gluconique et ses sels, notamment ses sels sodiques, acide glutamique et ses sels, sel quadruple sodique de l'acide *N*,*N*-diacétique, EDTA (acide éthylènediaminetetra-acétique), MGDA (méthylglycindiacétate), EDDS (acide éthylènediamine-*N*,*N*'-disuccinique), IDSA (acide iminodisuccinique), sel sodique de l'acide iminosuccinique et leurs mélanges.

De manière préférée, l'invention fournit également une composition détergente pour le lavage automatique de la vaisselle qui comprend au moins une composition détergente selon l'invention. Cette composition détergente pour le lavage automatique de la vaisselle peut également comprendre :
- au moins une charge solide qui n'est pas zéolitique,
- un agent blanchissant ou décolorant, éventuellement associé à un agent catalyseur ou activateur de blanchiment,
- une enzyme,
- un agent de désintégration pour les tablettes et
- éventuellement, un agent limitant la corrosion du verre ou un parfum.

Ces substances additionnelles présentes au sein de la composition détergente selon l'invention sont connues en tant que telles. Elles peuvent être choisies en fonction de leurs propriétés connues et elles peuvent être mises en œuvre dans des conditions et en des quantités connues en tant que telles.

La composition détergente selon l'invention peut prendre différentes formes. Elle peut être sous une forme solide, liquide ou de gel. De préférence, elle est sous une forme solide, par exemple sous forme de poudre, de granulés ou sous forme de tablettes, par exemple de tablettes multicouches. La composition détergente pour le lavage automatique de la vaisselle selon l'invention est de préférence sous forme de poudre, de granulés ou sous forme de tablettes, par exemple de tablettes multicouches.

L'invention concerne également l'utilisation d'au moins un copolymère hydrosoluble non-sulfoné défini pour la composition détergente selon l'invention comme agent antitartre. Également, l'invention concerne l'utilisation d'au moins un copolymère hydrosoluble non-sulfoné défini pour la composition détergente selon l'invention comme agent antigoutte. Elle concerne également l'utilisation d'au moins un copolymère hydrosoluble non-sulfoné défini pour la composition détergente selon l'invention comme agent antitartre et antigoutte.

De manière préférée, l'invention concerne de telles utilisations au sein d'une composition détergente comprenant également au moins un composé tensioactif non-ionique non-sulfoné.

De même, l'invention concerne un procédé de nettoyage comprenant la mise en œuvre d'au moins une composition détergente selon l'invention. De préférence, le procédé de nettoyage selon l'invention comprend la mise en œuvre d'eau et d'au moins une composition détergente selon l'invention. Préférentiellement, le procédé de nettoyage comprend :
- lavage au moyen d'eau et d'au moins une composition détergente selon l'invention,
- rinçage et
- séchage.

De manière avantageuse, le procédé de nettoyage selon l'invention est mis en œuvre pour le lavage ou le nettoyage qui est choisi parmi lavage d'un véhicule, notamment automobile, détergence, notamment détergence ménagère, lavage du linge, notamment lavage automatique du linge, lavage ou nettoyage de la vaisselle, notamment lavage ou nettoyage automatique de la vaisselle, aide au lavage, nettoyage de surface. De manière préférée, le procédé de nettoyage selon l'invention est mis en œuvre pour le lavage ou le nettoyage automatique de la vaisselle.

Les caractéristiques particulières, avantageuses ou préférées du copolymère de la composition détergente selon l'invention permettent de définir des utilisations et des procédés de nettoyage et de lavage particuliers, avantageux ou préférés selon l'invention. Les exemples qui suivent permettent d'illustrer les différents aspects de l'invention.

### EXEMPLES

On prépare un copolymère P1 non-sulfoné selon l'invention.

Dans un réacteur de 1 000 mL équipé d'une agitation mécanique, d'un chauffage par bain d'huile et d'une mesure de température permettant la régulation thermique, on charge 277,5 g d'eau et 0,052 g de sulfate de fer heptahydraté. Trois pompes péristaltiques permettent d'injecter simultanément les réactifs suivants :
- le mélange 1, dans une première cuve :
   ∘ 379,75 g d'acide acrylique (M1),
   ∘ 49 g d'acrylate d'éthyle (M2) et
   ∘ 61,25 g de PEM (M3) (méthacrylate de polyalkylène glycol de M_{w} 3 000 g/mol et composé de 70 % massique de motifs résultant de la cycloaddition de l'oxyde d'éthylène et de 30 % massique de motifs résultant de la cycloaddition de l'oxyde de propylène),
- le mélange 2, dans une deuxième cuve, il s'agit d'une solution constituée de :
   ∘ 3,65 g de persulfate de sodium et
   ∘ 60 g d'eau et
- le mélange 3, dans une troisième cuve, il s'agit d'une solution constituée de :
   ∘ 55,76 g de bisulfite de sodium à 40 % et
   ∘ 10 g d'eau.

Le réacteur de polymérisation est chauffé à 73°C et les 3 mélanges sont injectés comme suit :
- les mélanges 1 et 2 sont injectés simultanément dans le réacteur de polymérisation à vitesse constante durant 210 min et
- le mélange 3 est injecté à vitesse constante simultanément des mélanges 1 et 2 mais en 220 min.

Durant l'injection, la température est maintenue à 73°C +/- 2°C.

Les pompes sont ensuite rincées avec 70 g d'eau et l'ensemble est cuit à 73°C durant 30 min.

On refroidit ensuite la solution à 60°C et on ajoute 8,5 g d'eau oxygénée à 35 %. L'ensemble est alors cuit durant 30 min puis refroidit à température ambiante.

Le polymère en solution est alors recueilli et analysé par CES, il possède les caractéristiques suivantes : M_{w} = 9 535 g/mol et Ip = 3,2.

De manière analogue, on prépare d'autres polymères (les polymères P3 à P5 étant selon l'invention et le polymère P2 étant en dehors du champ de protection de l'invention) en faisant varier les proportions des monomères. Les réactifs, notamment les monomères M1, M2 et M3, mis en œuvre, les conditions réactionnelles et les caractéristiques des polymères préparés sont présentés dans le tableau 1.

**Tableau 1**

| Polymère | P2 | P3 | P4 | P5 |
|---|---|---|---|---|
| M1 (g) | 416,50 | 392,00 | 355,25 | 379,75 |
| M2 (g) | 61,25 | 61,25 | 61,25 | 61,25 |
| M3 (g) | 12,25 | 36,75 | 73,50 | 49,00 |
| M_{W} (g/mol) | 10 750 | 11 110 | 10 560 | 10 890 |
| Ip | 3,1 | 3,2 | 3,1 | 3,2 |

De manière analogue, on prépare d'autres polymères selon l'invention en faisant varier les monomères et leurs proportions. Les réactifs, notamment les monomères M4 (hydroxypropylacrylate), M5 (méthacrylate de polyalkylène glycol de M_{w} 2 000 g/mol et composé de 85 % massique de motifs résultant de la cycloaddition de l'oxyde d'éthylène et de 15 % massique de motifs résultant de la cycloaddition de l'oxyde de propylène en solution aqueuse à 50 % en poids) et M6 (méthallylpolyéthylèneglycol de M_{w} 2 400 g/mol en solution aqueuse à 60 % en poids), mis en œuvre, les conditions réactionnelles et les caractéristiques des polymères préparés sont présentés dans le tableau 2.

**Tableau 2**

| Polymère | P6 | P7 | P8 |
|---|---|---|---|
| M1 (g) | 297,17 | 297,17 | 297,16 |
| M2 (g) | / | 38,34 | 38,34 |
| M3 (g) | 47,93 | / | / |
| M4 (g) | 38,34 | / | / |
| M5 (g) | / | 95,86 | / |
| M6 (g) | / | / | 79,88 |
| M_{W} (g/mol) | 9 790 | 8 655 | 8 670 |
| Ip | 3,4 | 3,0 | 3,1 |

On compare alors l'efficacité des copolymères selon l'invention et de polymères comparatifs connus.

Le premier polymère comparatif PC1 est un polyacrylate de sodium issu d'un homopolymère acrylique sous forme totalement neutralisée au sodium (produit Acusol 445 NG de Rohm and Haas), sa masse moléculaire en poids (Mw) est de 4 500 g/mol.

Le deuxième polymère comparatif PC2 est un copolymère acrylique sulfoné sous forme partiellement neutralisée au sodium (produit Acusol 588 G de Rohm and Haas), sa masse moléculaire en poids (M_{W}) est de 12 000 g/mol.

À partir des différents polymères, on prépare des compositions détergentes sous la forme d'une poudre à laver pour lave-vaisselle comprenant du citrate de sodium, du métasilicate de sodium, un composé tensioactif non-ionique non-moussant et 1 g du polymère à tester sous forme sèche et granulée.

Les performances des polymères sont évaluées à partir de tests de lavage de vaisselle constituée d'assiettes en verre, d'assiettes en céramique émaillée, d'assiettes en bakélite ainsi que de verres et de couverts en acier inoxydable. Les lave-vaisselles utilisés sont de marque Miele, modèle G4920SC, le programme de lavage intensif à une température supérieure ou égale à 75°C est utilisé. Préalablement, les résines échangeuses d'ions utilisées par les lave-vaisselles pour adoucir l'eau de lavage et de rinçage sont saturées par des sels de calcium pour les rendre inopérantes. Aucun sel de régénération des résines n'est utilisé pour les lavages.

On remplit le lave-vaisselle avec la vaisselle puis on sélectionne le programme intensif. Le programme commence par un rinçage à l'eau froide pendant 10 minutes. Après ce rinçage, une dose de 50 g de salissure normalisée est introduite manuellement dans le lave-vaisselle ainsi que 17 g de poudre à laver comprenant notamment le polymère à tester. Le lavage continue ensuite pendant une heure, après 30 min, la température atteint 75°C.

Après une heure de lavage, l'eau est vidangée automatiquement et un premier rinçage avec une eau à 40°C est effectué, suivi d'un second rinçage avec une eau à 70°C pendant 15 min. L'eau du second rinçage est alors vidangée et le lave-vaisselle est arrêté. La vaisselle sèche naturellement pendant 30 min après ouverture du lave-vaisselle.

On renouvelle le lavage dans les mêmes conditions. Pour chaque polymère, on réalise une série de 30 lavages.

Après 30 lavages, les polymères sont comparés par examen visuel des verres placés les uns à côté des autres dans une boite noire éclairée de manière zénithale. Une note de 0 à 10 est attribuée lors de chaque examen des verres, 0 pour un verre totalement opaque et 10 pour un verre neuf non lavé. Les résultats obtenus sont présentés dans le tableau 3.

**Tableau 3**

| Référence de l'essai selon le polymère | Note |
|---|---|
| Verre neuf | 10 |
| Polyacrylate de sodium PC1 connu - M_{w} 4 500 g/mol | 2 |
| Polymère sulfoné PC2 connu - M_{w} 12 000 g/mol | 9 |
| Polymère P1 selon l'invention - M_{w} 9 535 g/mol | 9 |
| Polymère P3 selon l'invention - M_{w} 11 110 g/mol | 9 |
| Polymère P4 selon l'invention - M_{w} 10 560 g/mol | 9 |
| Polymère P5 selon l'invention - M_{w} 10 890 g/mol | 10 |
| Polymère P6 selon l'invention - M_{w} 9 790 g/mol | 10 |
| Polymère P7 selon l'invention - M_{w} 8 655 g/mol | 10 |
| Polymère P8 selon l'invention - M_{w} 8 670 g/mol | 10 |

Les lavages réalisés en mettant en œuvre les compositions selon l'invention permettent d'éliminer la totalité des salissures. On constate l'absence de film continu de tartre à la surface de la vaisselle lavée, en particulier sur la vaisselle en verre, notamment les verres. La vaisselle lavée ne porte pas de trace de goutte visible.

Les compositions selon l'invention permettent une efficacité très supérieure à celle obtenue au moyen du polyacrylate de sodium connu et du même niveau que celle obtenue avec le polymère sulfoné connu.

## Revendications

1. Composition détergente sans phosphate comprenant :
- au moins un copolymère hydrosoluble non-sulfoné choisi parmi :
o un copolymère hydrosoluble non-sulfoné préparé par réaction de polymérisation :
a) de 55 à 93 % molaire d'au moins un acide choisi parmi acide acrylique, acide méthacrylique, leurs mélanges et leurs sels,
b) de 2 à 25 % molaire d'au moins un ester d'un composé dérivé d'un acide choisi parmi acide acrylique, acide méthacrylique, acide itaconique et acide maléique et
c) de 5 à 20 % molaire d'au moins un composé de formule (I) : dans laquelle :
- R¹ et R², identiques ou différents, représentent indépendamment H ou CH₃,
- L¹ représente indépendamment un groupement choisi parmi C(O), CH₂, CH₂-CH₂ et O-CH₂-CH₂-CH₂-CH₂,
- L² représente indépendamment un groupement choisi parmi (CH₂-CH₂O)ₓ, (CH₂CH(CH₃)O)_{y}, (CH(CH₃)CH₂O)_{z} et leurs combinaisons et
- x, y et z, identiques ou différents, représentent indépendamment un nombre entier ou décimal compris entre 0 et 150, x est non-nul et strictement supérieur à y+z et la somme x+y+z est comprise entre 10 et 150 et
o un copolymère hydrosoluble non-sulfoné préparé par réaction de polymérisation :
a) de 55 à 93 % en poids d'au moins un acide choisi parmi acide acrylique, acide méthacrylique, leurs mélanges et leurs sels,
b) de 2 à 25 % en poids d'au moins un ester d'un composé dérivé d'un acide choisi parmi acide acrylique, acide méthacrylique, acide itaconique et acide maléique et
c) de 5 à 20 % en poids d'au moins un composé de formule (I) : dans laquelle :
- R¹ et R², identiques ou différents, représentent indépendamment H ou CH₃,
- L¹ représente indépendamment un groupement choisi parmi C(O), CH₂, CH₂-CH₂ et O-CH₂-CH₂-CH₂-CH₂,
- L² représente indépendamment un groupement choisi parmi (CH₂-CH₂O)ₓ, (CH₂CH(CH₃)O)_{y}, (CH(CH₃)CH₂O)_{z} et leurs combinaisons et
- x, y et z, identiques ou différents, représentent indépendamment un nombre entier ou décimal compris entre 0 et 150, x est non-nul et strictement supérieur à y+z et la somme x+y+z est comprise entre 10 et 150 et
- au moins un composé tensioactif non-ionique non-sulfoné.

2. Composition détergente selon la revendication 1 :
- pour laquelle l'acide (a) est l'acide acrylique ou un sel de l'acide acrylique ou
- pour laquelle le copolymère est préparé par réaction de 55 à 90 % molaire, de préférence de 60 à 85 % molaire, plus préférentiellement de 65 à 80 % molaire d'acide (a) ou
- pour laquelle le copolymère est préparé par réaction de 55 à 90 % en poids, de préférence de 60 à 85 % en poids, plus préférentiellement de 65 à 80 % en poids d'acide (a).

3. Composition détergente selon l'une des revendications 1 et 2 :
- pour laquelle l'ester (b) est un ester anionique ou non-ionique ou est un ester hydrophile ou un ester hydrophobe, de préférence un ester hydrophobe, de préférence l'ester (b) est un ester de l'acide acrylique, de préférence l'acrylate de méthyle, l'acrylate d'éthyle, l'acrylate d'hydroxypopyle ou l'acrylate de butyle, plus préférentiellement l'acrylate d'éthyle ou l'acrylate d'hydroxypopyle ou
- pour laquelle le copolymère est préparé par réaction de 5 à 20 % molaire, de préférence de 7 à 15 % molaire d'ester (b) ou
- pour laquelle le copolymère est préparé par réaction de 5 à 20 % en poids, de préférence de 7 à 15 % en poids d'ester (b).

4. Composition détergente selon l'une des revendications 1 à 3, pour laquelle le composé (c) de formule (I) est un composé pour lequel :
- R¹ et R² représentent H ou CH₃ ou
- L¹ représente un groupement choisi parmi C(O) et CH₂ ou
- L² représente un groupement combinant (CH₂-CH₂O)ₓ et (CH₂CH(CH₃)O)_{y} ou (CH(CH₃)CH₂O)_{z} ou
- x représente un nombre entier ou décimal compris entre 10 et 140, de préférence x représente un nombre entier ou décimal compris entre 15 et 140 ou
- y+z représente un nombre entier ou décimal compris entre 10 et 140, de préférence y+z représente un nombre entier ou décimal compris entre 10 et 135 ou
- x est strictement supérieur à y+z et la somme x+y+z est comprise entre 10 et 150.

5. Composition détergente selon l'une des revendications 1 à 4, pour laquelle le composé (c) de formule (I) est un composé pour lequel :
- R¹ et R² représentent H,
- L¹ représente un groupement choisi parmi C(O) et CH₂,
- L² représente un groupement combinant (CH₂-CH₂O)ₓ et (CH₂CH(CH₃)O)_{y} ou (CH₂(CH₃)CH_{z}O)_{z},
- x représente un nombre entier ou décimal compris entre 10 et 140, de préférence x représente un nombre entier ou décimal compris entre 15 et 140,
- y+z représente un nombre entier ou décimal compris entre 10 et 140, de préférence y+z représente un nombre entier ou décimal compris entre 10 et 135 et
- x est strictement supérieur à y+z et la somme x+y+z est comprise entre 10 et 150.

6. Composition détergente selon l'une des revendications 1 à 5, pour laquelle le composé (c) est :
- un composé de formule (I) pour lequel x représente un nombre entier ou décimal compris entre 15 et 80 et y+z représente un nombre entier ou décimal compris entre 10 et 65, de préférence
- un composé de formule (I) pour lequel x représente un nombre entier ou décimal compris entre 30 et 65 et y+z représente un nombre entier ou décimal compris entre 15 et 40, notamment
- un composé de formule (I) pour lequel x représente un nombre entier ou décimal compris entre 40 et 60 et y+z représente un nombre entier ou décimal compris entre 20 et 30, par exemple
- un composé de formule (I) pour lequel x représente 50 et y représente 25.

7. Composition détergente selon l'une des revendications 1 à 6, pour laquelle le composé (c) est choisi parmi
• un composé de formule (I) dans laquelle R¹ représente CH₃, R² représente H, L¹ représente un groupement C(O), L² représente un groupement combinant (CH₂-CH₂O)ₓ et (CH₂CH(CH₃)O)_{y}, ou (CH(CH₃)CH₂O)_{z}, x représente un nombre entier ou décimal compris entre 10 et 140, y+z représente un nombre entier ou décimal compris entre 10 et 140 et x est strictement supérieur à y+z et la somme x+y+z est comprise entre 10 et 150,
• un composé de formule (I) dans laquelle R¹ représente CH₃, R² représente CH₃, L¹ représente un groupement C(O), L² représente un groupement combinant (CH₂-CH₂O)ₓ et (CH₂CH(CH₃)O)_{y} ou (CH(CH₃)CH₂O)_{z}, x représente un nombre entier ou décimal compris entre 10 et 140, y+z représente un nombre entier ou décimal compris entre 10 et 140 et x est strictement supérieur à y+z et la somme x+y+z est comprise entre 10 et 150,
• un composé de formule (I) dans laquelle R¹ et R² représentent H, L¹ représente C(O), L² représente (CH₂CH₂O)ₓ et x représente 1,
• un composé de formule (I) dans laquelle R¹ représente CH₃, R² représente H, L¹ représente C(O), L² représente un groupement (CH₂-CH₂O)ₓ et x représente 1,
• un composé de formule (I) dans laquelle R¹ représente CH₃, R² représente H, L¹ représente CH₂, L² représente un groupement combinant (CH₂-CH₂O)ₓ et (CH₂CH(CH₃)O)_{y} ou (CH(CH₃)CH₂O)_{z}, x représente un nombre entier ou décimal compris entre 10 et 140, y+z représente un nombre entier ou décimal compris entre 10 et 140 et x est strictement supérieur à y+z et la somme x+y+z est comprise entre 10 et 150,
• un composé de formule (I) dans laquelle R¹ représente CH₃, R² représente H, L¹ représente CH₂, L² représente (CH₂-CH₂O)ₓ, x représente un nombre entier ou décimal compris entre 10 et 140 et
• un composé de formule (I) dans laquelle R¹ et R² représentent H, L¹ représente O-CH₂-CH₂-CH₂-CH₂, L² représente (CH₂-CH₂O)ₓ, x représente un nombre entier ou décimal compris entre 10 et 140.

8. Composition détergente selon l'une des revendications 1 à 7,
- pour laquelle le copolymère est préparé par réaction de 7 à 18 % molaire, de préférence de 7 à 15 % molaire, de composé (c) de formule (I) ou
- pour laquelle le copolymère est préparé par réaction de 7 à 18 % en poids, de préférence de 7 à 15 % en poids, de composé (c) de formule (I).

9. Composition détergente selon l'une des revendications 1 à 8, pour laquelle le copolymère hydrosoluble non-sulfoné est préparé par réaction de polymérisation mettant également en œuvre un monomère (d) choisi parmi acide maléique, acide itaconique, acide crotonique, leurs mélanges et leurs sels, de préférence en une quantité en poids allant de 1/20 à 1/3, par rapport à la quantité de monomère (a).

10. Composition détergente selon l'une des revendications 1 à 9 comprenant de 1 à 15 % en poids, de préférence de 2 à 10 % en poids, plus préférentiellement de 4 à 8 % en poids, par exemple 6 % en poids, de copolymère hydrosoluble non-sulfoné.

11. Utilisation d'au moins un copolymère hydrosoluble non-sulfoné selon l'une des revendications 1 à 9 comme agent antitartre, antigoutte ou antitartre et antigoutte, de préférence au sein d'une composition détergente comprenant également au moins un composé tensioactif non-ionique non-sulfoné, notamment un composé tensioactif non-ionique non-sulfoné choisi parmi éthoxylates d'alcools synthétiques, éthoxylates d'alcools d'origine naturelle, éthoxylates de tributyl phénol, éthoxylates de nonyl phénol, polymères séquencés d'oxyde d'éthylène et d'oxyde de propylène, produits d'addition d'alcools éthoxylés-propoxylés, éthoxylates d'acides gras, éthoxylates d'amines grasses, éthoxylates d'huile de ricin, éthoxylates de tristyryl phénol, polyglycosides d'alkyls, de préférence choisi parmi polymères séquencés d'oxyde d'éthylène et d'oxyde de propylène comprenant 10 % d'oxyde d'éthylène, produits d'addition d'alcools gras éthoxylés-propoxylés en C₁₀-C₁₂, produits d'addition d'alcools gras éthoxylés-propoxylés en C₁₂-C₁₄, produits d'addition d'oxo-alcools éthoxylés-propoxylés en C₁₂-C₁₅, produits d'addition d'oxo-alcools éthoxylés-propoxylés en C₁₂-C₁₈, éthoxylates d'alcools gras en C₁₂-C₁₄ comprenant 10 groupements oxyde d'éthylène et à fonction butyl terminale, éthoxylates d'alcools gras en C₁₂-C₁₈ comprenant 5 groupements oxyde d'éthylène et à fonction butyl terminale, éthoxylates d'alcools gras en C₁₂-C₁₈ comprenant 10 groupements oxyde d'éthylène et à fonction butyl terminale, éthoxylates d'oxo-alcools en C₁₂-C₁₅ comprenant 8 groupements oxyde d'éthylène, éthoxylates d'oxo-alcools en C₁₂-C₁₅ comprenant 8 groupements oxyde d'éthylène, éthoxylates d'oxo-alcools en C₁₂-C₁₅ comprenant 10 groupements oxyde d'éthylène, poly(C₆-hexyl-glycosides), poly(C₈-alkyl-glucosides).

12. Procédé de nettoyage comprenant la mise en œuvre :
- d'au moins une composition détergente selon l'une des revendications 1 à 10 ou
- d'eau et d'au moins une composition détergente selon l'une des revendications 1 à 10, de préférence comprenant :
∘ lavage au moyen d'eau et d'au moins une composition détergente selon l'une des revendications 1 à 10,
∘ rinçage et
∘ séchage.

13. Procédé de nettoyage selon la revendication 12, pour lequel le lavage ou le nettoyage est choisi parmi lavage d'un véhicule, notamment automobile, détergence, notamment détergence ménagère, lavage du linge, notamment lavage automatique du linge, lavage ou nettoyage de la vaisselle, notamment lavage ou nettoyage automatique de la vaisselle, aide au lavage, nettoyage de surface.

## Patentansprüche

1. Phosphatfreie Reinigungsmittelzusammensetzung bestehend aus:
- mindestens einem nicht sulfonierten, wasserlöslichen Copolymer, ausgewählt aus:
o einem nicht sulfonierten, wasserlöslichen Copolymer, hergestellt durch eine Polymerisationsreaktion von:
a) 55 bis 93 Mol-% mindestens einer Säure, ausgewählt aus Acrylsäure, Methacrylsäure, deren Mischungen und Salzen,
b) 2 bis 25 Mol-% mindestens eines Esters einer Verbindung, die von einer Säure abgeleitet ist, ausgewählt aus Acrylsäure, Methacrylsäure, Itaconsäure und Maleinsäure, und
c) 5 bis 20 Mol-% mindestens einer Verbindung mit der Formel (I): wobei:
- R¹ und R² gleich oder verschieden sein können und unabhängig H oder CH₃ darstellen,
- L¹ unabhängig eine Gruppe darstellt, die ausgewählt ist aus C(O), CH₂, CH₂-CH₂ und O-CH₂-CH₂-CH₂-CH₂,
- L² unabhängig eine Gruppe darstellt, die ausgewählt ist aus (CH₂-CH₂O)ₓ, (CH₂CH(CH₃)O)_{y}, (CH(CH₃)CH₂O)_{z} und deren Kombinationen, und
- x, y und z, die gleich oder verschieden sein können, unabhängig eine Ganzzahl oder eine Dezimalzahl zwischen 0 und 150 darstellen, wobei x ungleich null und strikt größer als y+z ist und die Summe x+y+z zwischen 10 und 150 liegt, und
o einem nicht sulfonierten, wasserlöslichen Copolymer, hergestellt durch eine Polymerisationsreaktion von:
a) 55 bis 93 Gew.-% mindestens einer Säure, ausgewählt aus Acrylsäure, Methacrylsäure, deren Mischungen und Salzen,
b) 2 bis 25 Gew.-% mindestens eines Esters einer Verbindung, die von einer Säure abgeleitet ist, ausgewählt aus Acrylsäure, Methacrylsäure, Itaconsäure und Maleinsäure, und
c) 5 bis 20 Gew.-% mindestens einer Verbindung mit der Formel (I): wobei:
- R¹ und R² gleich oder verschieden sein können und unabhängig H oder CH₃ darstellen,
- L¹ unabhängig eine Gruppe darstellt, die ausgewählt ist aus C(O), CH₂, CH₂-CH₂ und O-CH₂-CH₂-CH₂-CH₂,
- L² unabhängig eine Gruppe darstellt, die ausgewählt ist aus (CH₂-CH₂O)ₓ, (CH₂CH(CH₃)O)_{y}, (CH(CH₃)CH₂O)_{z} und deren Kombinationen, und
- x, y und z, die gleich oder verschieden sein können, unabhängig eine Ganzzahl oder eine Dezimalzahl zwischen 0 und 150 darstellen, wobei x ungleich null und strikt größer als y+z ist und die Summe x+y+z zwischen 10 und 150 liegt, und
- mindestens einer nicht ionischen, nicht sulfonierten Tensid-Verbindung.

2. Reinigungsmittelzusammensetzung nach Anspruch 1:
- wobei die Säure eine (a) Acrylsäure oder ein Salz der Acrylsäure ist, oder
- wobei das Copolymer durch eine Reaktion von 55 bis 90 Mol-%, vorzugsweise 60 bis 85 Mol-%, noch mehr bevorzugt 65 bis 80 Mol-% Säure (a) hergestellt wird, oder
- wobei das Copolymer durch eine Reaktion von 55 bis 90 Gew.-%, vorzugsweise 60 bis 85 Gew.-%, noch mehr bevorzugt 65 bis 80 Gew.-% Säure (a) hergestellt wird.

3. Reinigungsmittelzusammensetzung nach einem der Ansprüche 1 und 2:
- wobei Ester (b) ein anionischer oder nicht ionischer Ester oder ein wasseranziehender oder wasserabstoßender Ester ist, vorzugsweise ein wasserabstoßender Ester, wobei vorzugsweise Ester (b) ein Ester der Acrylsäure ist, bevorzugt Methylacrylat, Ethylacrylat, Hydroxypropylacrylat oder Butylacrylat, noch mehr bevorzugt Ethylacrylat oder Hydroxypropylacrylat, oder
- wobei das Copolymer durch eine Reaktion von 5 bis 20 Mol-%, vorzugsweise 7 bis 15 Mol-%, von Ester (b) hergestellt wird, oder
- wobei das Copolymer durch eine Reaktion von 5 bis 20 Gew.-%, vorzugsweise 7 bis 15 Gew-%, von Ester (b) hergestellt wird.

4. Reinigungsmittelzusammensetzung nach einem der Ansprüche 1 bis 3, wobei die Verbindung (c) mit der Formel (I) eine Verbindung ist, wobei:
- R¹ und R² H oder CH₃ darstellen, oder
- L¹ eine Gruppe darstellt, die aus C(O) und CH₂ ausgewählt ist, oder
- L² eine Gruppe darstellt, die (CH₂-CH₂O)ₓ und (CH₂CH(CH₃)O)_{y} oder (CH(CH₃)CH₂O)_{z} kombiniert, oder
- x eine Ganzzahl oder eine Dezimalzahl zwischen 10 und 140 darstellt, wobei vorzugsweise x eine Ganzzahl oder eine Dezimalzahl zwischen 15 und 140 ist, oder
- y+z eine Ganzzahl oder eine Dezimalzahl zwischen 10 und 140 darstellt, wobei vorzugsweise y+z eine Ganzzahl oder eine Dezimalzahl zwischen 10 und 135 ist, oder
- x strikt größer als y+z ist und die Summe x+y+z zwischen 10 und 150 liegt.

5. Reinigungsmittelzusammensetzung nach einem der Ansprüche 1 bis 4, wobei die Verbindung (c) mit der Formel (I) eine Verbindung ist, wobei:
- R¹ und R² H darstellen,
- L¹ eine Gruppe darstellt, die aus C(O) und CH₂ ausgewählt ist,
- L² eine Gruppe darstellt, die (CH₂-CH₂O)ₓ und (CH₂CH(CH₃)O)_{y} oder (CH₂(CH₃)CH₂O)_{z} kombiniert,
- x eine Ganzzahl oder eine Dezimalzahl zwischen 10 und 140 darstellt, wobei vorzugsweise x eine Ganzzahl oder eine Dezimalzahl zwischen 15 und 140 ist,
- y+z eine Ganzzahl oder eine Dezimalzahl zwischen 10 und 140 darstellt, wobei vorzugsweise y+z eine Ganzzahl oder eine Dezimalzahl zwischen 10 und 135 ist, und
- x strikt größer als y+z ist und die Summe x+y+z zwischen 10 und 150 liegt.

6. Reinigungsmittelzusammensetzung nach einem der Ansprüche 1 bis 5, wobei die Verbindung (c) Folgendes ist:
- eine Verbindung mit der Formel (I), wobei x eine Ganzzahl oder eine Dezimalzahl zwischen 15 und 80 darstellt und y+z eine Ganzzahl oder eine Dezimalzahl zwischen 10 und 65 ist, vorzugsweise
- eine Verbindung mit der Formel (I), wobei x eine Ganzzahl oder eine Dezimalzahl zwischen 30 und 65 darstellt und y+z eine Ganzzahl oder eine Dezimalzahl zwischen 15 und 40 ist, insbesondere
- eine Verbindung mit der Formel (I), wobei x eine Ganzzahl oder eine Dezimalzahl zwischen 40 und 60 darstellt und y+z eine Ganzzahl oder Dezimalzahl zwischen 20 und 30 ist, beispielsweise
- eine Verbindung mit der Formel (I), wobei x 50 und y 25 darstellt.

7. Reinigungsmittelzusammensetzung nach einem der Ansprüche 1 bis 6, wobei die Verbindung (c) ausgewählt ist aus
• einer Verbindung mit der Formel (I), wobei R¹ CH₃ darstellt, R² H ist, L¹ für eine Gruppe C(O) steht, L² eine Gruppe darstellt, die (CH₂-CH₂O)ₓ und (CH₂CH(CH₃)O)_{y} oder (CH(CH₃)CH₂O)_{z} kombiniert, wobei x eine Ganzzahl oder eine Dezimalzahl zwischen 10 und 140 darstellt, y+z eine Ganzzahl oder eine Dezimalzahl zwischen 10 und 140 ist und x strikt größer als y+z ist, wobei die Summe x+y+z zwischen 10 und 150 liegt,
• einer Verbindung mit der Formel (I), wobei R¹ CH₃ darstellt, R² CH₃ ist, L¹ für eine Gruppe C(O) steht, L² eine Gruppe darstellt, die (CH₂-CH₂O)ₓ und (CH₂CH(CH₃)O)_{y} oder (CH(CH₃)CH₂O)_{z} kombiniert, wobei x eine Ganzzahl oder eine Dezimalzahl zwischen 10 und 140 darstellt, y+z eine Ganzzahl oder eine Dezimalzahl zwischen 10 und 140 ist und x strikt größer als y+z ist, wobei die Summe x+y+z zwischen 10 und 150 liegt,
• einer Verbindung mit der Formel (I), wobei R¹ und R² H darstellen, L¹ für C(O) steht, L² (CH₂CH₂O)ₓ darstellt und x gleich 1 ist,
• einer Verbindung mit der Formel (I), wobei R¹ CH₃ darstellt, R² H ist, L¹ für C(O) steht, L² eine Gruppe (CH₂-CH₂O)ₓ darstellt und x gleich 1 ist,
• einer Verbindung mit der Formel (I), wobei R¹ CH₃ darstellt, R² H ist, L¹ für CH₂ steht, L² eine Gruppe darstellt, die (CH₂-CH₂O)ₓ und (CH₂CH(CH₃)O)_{y} oder (CH(CH₃)CH₂O)_{z} kombiniert, wobei x eine Ganzzahl oder eine Dezimalzahl zwischen 10 und 140 darstellt, y+z eine Ganzzahl oder eine Dezimalzahl zwischen 10 und 140 ist und x strikt größer als y+z ist, wobei die Summe x+y+z zwischen 10 und 150 liegt,
• einer Verbindung mit der Formel (I), wobei R¹ CH₃ darstellt, R² H ist, L¹ für CH₂ steht, L² (CH₂-CH₂O)ₓ darstellt, x eine Ganzzahl oder eine Dezimalzahl zwischen 10 und 140 ist, und
• einer Verbindung mit der Formel (I), wobei R¹ und R² H darstellen, L¹ O-CH₂-CH₂-CH₂-CH₂ ist, L² für (CH₂-CH₂O)ₓ steht, x eine Ganzzahl oder eine Dezimalzahl zwischen 10 und 140 ist.

8. Reinigungsmittelzusammensetzung nach einem der Ansprüche 1 bis 7,
- wobei das Copolymer durch die Reaktion von 7 bis 18 Mol-%, vorzugsweise 7 bis 15 Mol-%, der Verbindung (c) mit der Formel (I) hergestellt wird, oder
- wobei das Copolymer durch die Reaktion von 7 bis 18 Gew.-%, vorzugsweise 7 bis 15 Gew.-%, der Verbindung (c) mit der Formel (I) hergestellt wird.

9. Reinigungsmittelzusammensetzung nach einem der Ansprüche 1 bis 8, wobei das wasserlösliche, nicht sulfonierte Copolymer durch eine Polymerisationsreaktion hergestellt wird, bei der ebenfalls ein Monomer (d) eingesetzt wird, das ausgewählt ist aus Maleinsäure, Itaconsäure, Krotonsäure, deren Mischungen und Salze, vorzugsweise in einer Gewichtsmenge von 1/20 bis 1/3, bezogen auf die Menge des Monomers (a).

10. Reinigungsmittelzusammensetzung nach einem der Ansprüche 1 bis 9, bestehend aus 1 bis 15 Gew.-%, vorzugsweise zu 2 bis 10 Gew.-%, noch mehr bevorzugt zu 4 bis 8 Gew.%, beispielsweise 6 Gew.-%, wasserlöslichem, nicht sulfoniertem Copolymer.

11. Verwendung von mindestens einem wasserlöslichen, nicht sulfonierten Copolymer nach einem der Ansprüche 1 bis 9 als Entkalkungsmittel, Tropfschutzmittel oder Entkalkungs- und Tropfschutzmittel, vorzugsweise innerhalb einer Reinigungsmittelzusammensetzung, die ebenfalls mindestens eine nicht ionische, nicht sulfonierte Tensid-Verbindung hat, insbesondere eine nicht ionische, nicht sulfonierte Tensid-Verbindung, ausgewählt aus Ethoxylaten synthetischen Alkoholen, Ethoxylaten von Alkoholen natürlichen Ursprungs, Tributylphenol-Ethoxylaten, Nonylphenol-Ethoxylaten, Blockpolymeren aus Ethylenoxid und Propylenoxid, Addukten aus ethoxylierten und propoxylierten Alkoholen, Fettsäure-Ethoxylaten, Fettamin-Ethoxylaten, Rizinusöl-Ethoxylaten, Tristyrylphenol-Ethoxylaten, Alkylpolyglycosiden, vorzugsweise ausgewählt aus Ethylenoxid- und Propylenoxid-Blockpolymeren, die zu 10% aus Ethylenoxid bestehen, Addukten aus ethoxylierten und propoxylierten C₁₀-C₁₂-Fettalkoholen, Addukten aus ethoxylierten und propoxylierten C₁₂-C₁₄-Fettalkoholen, Addukten aus ethoxylierten und propoxylierten C₁₂-C₁₅-Oxo-Alkoholen, Addukten aus ethoxylierten und propoxylierte C₁₂-C₁₈-Oxo-Alkoholen, Ethoxylaten von C₁₂-C₁₄-Fettalkoholen mit 10 Ethylenoxidgruppen und funktionellen Butyl-Endgruppen, Ethoxylaten aus C₁₂-C₁₈-Fettalkoholen mit 5 Ethylenoxidgruppen und funktionellen Butyl-Endgruppen, Ethoxylaten aus C₁₂-C₁₈-Fettalkoholen mit 10 Ethylenoxidgruppen und funktionellen Butyl-Endgruppen, Ethoxylaten aus C₁₂-C₁₅-Oxo-Alkoholen mit 8 Ethylenoxidgruppen, Ethoxylaten aus C₁₂-C₁₅-Oxo-Alkoholen mit 8 Ethylenoxidgruppen, Ethoxylaten aus C₁₂-C₁₅-Oxo-Alkoholen mit 10 Ethylenoxidgruppen, Poly(C₆-Hexylglycosiden), Poly(C₈-Alkylglucosiden).

12. Reinigungsverfahren mit der Umsetzung:
- mindestens einer Reinigungsmittelzusammensetzung nach einem der Ansprüche 1 bis 10, oder
- von Wasser und mindestens einer Reinigungsmittelzusammensetzung nach einem der Ansprüche 1 bis 10, vorzugsweise umfassend:
o Waschen mit Wasser und mindestens einer Reinigungsmittelzusammensetzung nach einem der Ansprüche 1 bis 10,
o Spülen und
o Trocknen.

13. Reinigungsverfahren nach Anspruch 12, bei dem das Waschen oder Reinigen ausgewählt ist aus dem Waschen eines Fahrzeugs, insbesondere eines Kraftfahrzeugs, dem Reinigen, insbesondere der Haushaltsreinigung, dem Waschen der Wäsche, insbesondere dem automatischen Waschen der Wäsche, dem Waschen oder Reinigen des Geschirrs, insbesondere dem automatischen Waschen oder Reinigen des Geschirrs, Waschhilfe, Oberflächenreinigung.

## Claims

1. A phosphate-free detergent composition comprising:
- at least one non-sulfonated water-soluble copolymer chosen from:
o a non-sulfonated water-soluble copolymer prepared by polymerization reaction:
a) of 55 mol% to 93 mol% of at least one acid chosen from acrylic acid and methacrylic acid, mixtures thereof and salts thereof,
b) of 2 mol% to 25 mol% of at least one ester of a compound derived from an acid chosen from acrylic acid, methacrylic acid, itaconic acid and maleic acid, and
c) of 5 mol% to 20 mol% of at least one compound of formula (I): in which:
- R¹ and R², which may be identical or different, independently represent H or CH₃,
- L¹ independently represents a group chosen from C(O), CH₂, CH₂-CH₂ and O-CH₂CH₂-CH₂-CH₂,
- L² independently represents a group chosen from (CH₂-CH₂O)ₓ, (CH₂CH(CH₃)O)_{y}, (CH(CH₃)CH₂O)_{z} and combinations thereof, and
- x, y and z, which may be identical or different, independently represent an integer or decimal number between 0 and 150, x is non-zero and strictly greater than y+z and the sum x+y+z is between 10 and 150, and
o a non-sulfonated water-soluble copolymer prepared by polymerization reaction:
a) of 55% to 93% by weight of at least one acid chosen from acrylic acid and methacrylic acid, mixtures thereof and salts thereof,
b) of 2% to 25% by weight of at least one ester of a compound derived from an acid chosen from acrylic acid, methacrylic acid, itaconic acid and maleic acid, and
c) of 5% to 20% by weight of at least one compound of formula (I): in which:
- R¹ and R², which may be identical or different, independently represent H or CH₃,
- L¹ independently represents a group chosen from C(O), CH₂, CH₂-CH₂ and O-CH₂CH₂-CH₂-CH₂,
- L² independently represents a group chosen from (CH₂-CH₂O)ₓ, (CH₂CH(CH₃)O)_{y}, (CH(CH₃)CH₂O)_{z} and combinations thereof, and
- x, y and z, which may be identical or different, independently represent an integer or decimal number between 0 and 150, x is non-zero and strictly greater than y+z and the sum x+y+z is between 10 and 150, and
- at least one non-sulfonated nonionic surfactant compound.

2. The detergent composition as claimed in claim 1:
- for which the acid (a) is acrylic acid or an acrylic acid salt or
- for which the copolymer is prepared by reacting from 55 mol% to 90 mol%, preferably from 60 mol% to 85 mol%, more preferentially from 65 mol% to 80 mol% of acid (a) or
- for which the copolymer is prepared by reacting from 55% to 90% by weight, preferably from 60% to 85% by weight, more preferentially from 65% to 80% by weight of acid (a).

3. The detergent composition as claimed in either of claims 1 and 2:
- for which the ester (b) is an anionic or nonionic ester or is a hydrophilic ester or a hydrophobic ester, preferably a hydrophobic ester; preferably, the ester (b) is an acrylic acid ester, preferably methyl acrylate, ethyl acrylate, hydroxypropyl acrylate or butyl acrylate, more preferentially ethyl acrylate or hydroxypropyl acrylate, or
- for which the copolymer is prepared by reacting from 5 mol% to 20 mol%, preferably from 7 mol% to 15 mol% of ester (b) or
- for which the copolymer is prepared by reacting from 5% to 20% by weight, preferably from 7% to 15% by weight of ester (b).

4. The detergent composition as claimed in one of claims 1 to 3, for which compound (c) of formula (I) is a compound for which:
- R¹ and R² represent H or CH₃ or
- L¹ represents a group chosen from C(O) and CH₂ or
- L² represents a group combining (CH₂-CH₂O)ₓ and (CH₂CH(CH₃)O)_{y} or (CH(CH₃)CH₂O)_{z} or
- x represents an integer or decimal number between 10 and 140, preferably x represents an integer or decimal number between 15 and 140, or
- y+z represents an integer or decimal number between 10 and 140, preferably, y+z represents an integer or decimal number between 10 and 135, or
- x is strictly greater than y+z and the sum x+y+z is between 10 and 150.

5. The detergent composition as claimed in one of claims 1 to 4, for which compound (c) of formula (I) is a compound for which:
- R¹ and R² represent H,
- L¹ represents a group chosen from C(O) and CH₂,
- L² represents a group combining (CH₂-CH₂O)ₓ and (CH₂CH(CH₃)O)_{y} or (CH₂(CH₃)CH₂O)_{z},
- x represents an integer or decimal number between 10 and 140, preferably x represents an integer or decimal number between 15 and 140,
- y+z represents an integer or decimal number between 10 and 140, preferably, y+z represents an integer or decimal number between 10 and 135, and
- x is strictly greater than y+z and the sum x+y+z is between 10 and 150.

6. The detergent composition as claimed in one of claims 1 to 5, for which compound (c) is:
- a compound of formula (I) for which x represents an integer or decimal number between 15 and 80 and y+z represents an integer or decimal number between 10 and 65, preferably
- a compound of formula (I) for which x represents an integer or decimal number between 30 and 65 and y+z represents an integer or decimal number between 15 and 40, especially
- a compound of formula (I) for which x represents an integer or decimal number between 40 and 60 and y+z represents an integer or decimal number between 20 and 30, for example
- a compound of formula (I) for which x represents 50 and y represents 25.

7. The detergent composition as claimed in one of claims 1 to 6, for which compound (c) is chosen from:
• a compound of formula (I) in which R¹ represents CH₃, R² represents H, L¹ represents a C(O) group, L² represents a group combining (CH₂-CH₂O)ₓ and (CH₂CH(CH₃)O)_{y}, or (CH(CH₃)CH₂O)_{z}, x represents an integer or decimal number between 10 and 140, y+z represents an integer or decimal number between 10 and 140 and x is strictly greater than y+z and the sum x+y+z is between 10 and 150,
• a compound of formula (I) in which R¹ represents CH₃, R² represents CH₃, L¹ represents a C(O) group, L² represents a group combining (CH₂-CH₂O)ₓ and (CH₂CH(CH₃)O)_{y}, or (CH(CH₃)CH₂O)_{z}, x represents an integer or decimal number between 10 and 140, y+z represents an integer or decimal number between 10 and 140 and x is strictly greater than y+z and the sum x+y+z is between 10 and 150,
• a compound of formula (I) in which R¹ and R² represent H, L¹ represents C(O), L² represents (CH₂CH₂O)ₓ and x represents 1,
• a compound of formula (I) in which R¹ represents CH₃, R² represents H, L¹ represents C(O), L² represents a group (CH₂-CH₂O)ₓ and x represents 1,
• a compound of formula (I) in which R¹ represents CH₃, R² represents H, L¹ represents CH₂, L² represents a group combining (CH₂-CH₂O)ₓ and (CH₂CH(CH₃)O)_{y} or (CH(CH₃)CH₂O)_{z}, x represents an integer or decimal number between 10 and 140, y+z represents an integer or decimal number between 10 and 140 and x is strictly greater than y+z and the sum x+y+z is between 10 and 150,
• a compound of formula (I) in which R¹ represents CH₃, R² represent H, L¹ represents CH₂, L² represents (CH₂-CH₂O)ₓ and x represents an integer or decimal number between 10 and 140, and
• a compound of formula (I) in which R¹ and R² represent H, L¹ represents O-CH₂-CH₂-CH₂-CH₂, L² represents (CH₂-CH₂O)ₓ and x represents an integer or decimal number between 10 and 140.

8. The detergent composition as claimed in one of claims 1 to 7,
- for which the copolymer is prepared by reacting 7 mol% to 18 mol%, preferably 7 mol% to 15 mol%, of compound (c) of formula (I) or
- for which the copolymer is prepared by reacting 7% to 18% by weight, preferably 7% to 15% by weight, of compound (c) of formula (I).

9. The detergent composition as claimed in one of claims 1 to 8, for which the non-sulfonated water-soluble copolymer is prepared by polymerization reaction also using a monomer (d) chosen from maleic acid, itaconic acid, crotonic acid, mixtures thereof and salts thereof, preferably in a weight amount ranging from 1/20 to 1/3 relative to the amount of monomer (a).

10. The detergent composition as claimed in one of claims 1 to 9, comprising from 1% to 15% by weight, preferably from 2% to 10% by weight, more preferentially from 4% to 8% by weight, for example 6% by weight, of non-sulfonated water-soluble copolymer.

11. A use of at least one non-sulfonated water-soluble copolymer as claimed in one of claims 1 to 9 as a scale-inhibiting, anti-spotting or scale-inhibiting and anti-spotting agent, preferably in a detergent composition also comprising at least one non-sulfonated nonionic surfactant compound, especially a non-sulfonated nonionic surfactant compound chosen from synthetic alcohol ethoxylates, alcohol ethoxylates of natural origin, tributyl phenol ethoxylates, nonyl phenol ethoxylates, block polymers of ethylene oxide and of propylene oxide, adducts of ethoxylated-propoxylated alcohols, fatty acid ethoxylates, fatty amine ethoxylates, castor oil ethoxylates, tristyryl phenol ethoxylates, alkyl polyglycosides, preferably chosen from block polymers of ethylene oxide and of propylene oxide comprising 10% of ethylene oxide, adducts of C₁₀-C₁₂ ethoxylated-propoxylated fatty alcohols, adducts of C₁₂-C₁₄ ethoxylated-propoxylated fatty alcohols, adducts of C₁₂-C₁₅ ethoxylated-propoxylated oxo-alcohols, adducts of C₁₂-C₁₈ ethoxylated-propoxylated oxo-alcohols, C₁₂-C₁₄ fatty alcohol ethoxylates comprising 10 ethylene oxide groups and bearing a butyl end function, C₁₂-C₁₈ fatty alcohol ethoxylates comprising 5 ethylene oxide groups and bearing a butyl end function, C₁₂-C₁₈ fatty alcohol ethoxylates comprising 10 ethylene oxide groups and bearing a butyl end function, C₁₂-C₁₅ oxo-alcohol ethoxylates comprising 8 ethylene oxide groups, C₁₂-C₁₅ oxo-alcohol ethoxylates comprising 8 ethylene oxide groups, C₁₂-C₁₅ oxo-alcohol ethoxylates comprising 10 ethylene oxide groups, poly(C₆-hexyl glycosides) and poly(C₈-alkyl glucosides).

12. A cleaning process comprising the use:
- of at least one detergent composition as claimed in one of claims 1 to 10 or
- of water and of at least one detergent composition as claimed in one of claims 1 to 10, preferably comprising:
o washing using water and at least one detergent composition as claimed in one of claims 1 to 10,
o rinsing and
o drying.

13. The cleaning process as claimed in claim 12, for which the washing or cleaning is chosen from washing a vehicle, especially a motor vehicle, detergency, especially household detergency, laundry washing, especially automatic laundry washing, washing or cleaning tableware, especially automatic dishwashing or cleaning, washing assistance, and surface cleaning.
